# FASCICULE DE BREVET EUROPEEN

(11) **EP 0 581 922 B1**
(45) Date de publication et mention de la délivrance du brevet: **25.03.1998**
(21) Numéro de dépôt: 93902334.7
(22) Date de dépôt: 16.12.1992
(51) Int. Cl.: D01F 1/10, D01F 6/60, D01F 6/90, A46D 1/00, A46B 3/18

(54) **Applicateur pour produits liquides, notamment cosmétiques**
Flüssigkeitsspender, insbesondere für kosmetische Produkte
Applicator for liquids, especially for use in cosmetics

(30) Priorité: 08.01.1992 FR 9200131
(43) Date de publication de la demande: 09.02.1994
(73) Titulaire: L'OREAL, 75008 Paris (FR)
(72) Inventeur: GUERET, Jean-Louis, F-75018 Paris (FR)
(74) Mandataire: Peuscet, Jacques
(86) Numéro de dépôt international: FR9201188
(87) Numéro de publication internationale: WO9314251

(56) Documents cités:
- EP-A- 0 329 505
- DATABASE WPIL Section Ch, Week 8901, Derwent Publications Ltd., London, GB; Class A, AN 89-004479
- DATABASE WPIL Section Ch, Week 8251, Derwent Publications Ltd., London, GB; Class A, AN 82-10161J
- DATABASE WPIL Section Ch, Week 9120, Derwent Publications Ltd., London, GB; Class A, AN 91-145610
- DATABASE WPIL Section Ch, Week 8642, Derwent Publications Ltd., London, GB; Class A, AN 86-275056
- DATABASE WPIL Section Ch, Week 8251, Derwent Publications Ltd., London, GB; Class A, AN 82-10165J

## Description

La présente invention concerne un applicateur de produit liquide comme défini à la revendication 1, par exemple un pinceau ou une brosse. L'invention trouve une application particulièrement avantageuse dans le domaine de l'application des produits cosmétiques.

On sait qu'un certain nombre de produits cosmétiques se présentent sous forme de liquide plus ou moins épais et doivent être distribués de façon aussi régulière que possible sur un support. C'est le cas, par exemple, d'un vernis à ongles, qui doit être déposé de façon uniforme sur l'ongle au moyen d'un pinceau pour former un film. C'est le cas également d'un mascara liquide, qui doit être déposé sur les cils au moyen d'une brosse. Dans tous les cas, il est souhaitable de ne retenir sur l'applicateur qu'une quantité minimum de produit à distribuer et, par conséquent, on recherche, d'une part, à réduire la mouillabilité des poils de l'applicateur vis à vis du produit à distribuer et, d'autre part, à améliorer le glissement du produit sur la fibre constituant les poils de façon à limiter au maximum l'accrochage dudit produit. Il est bien clair que les résultats ci-dessus exposés sont également désirables dans des domaines autres que l'application des produits cosmétiques de sorte que l'invention ne saurait être limitée à ce seul domaine.

La présente invention a donc pour objet un applicateur de produit liquide comportant une pluralité de poils reliés mécaniquement à un même élément, applicateur dont la manoeuvre permet la répartition du produit en couche sur un support. caractérisé par le fait qu'au moins une partie des poils est constituée de tronçons d'une fibre monofilament en matière plastique ayant une section droite quelconque, dont le cercle circonscrit a un diamètre compris entre 0,03 et 0,40 mm, la matière plastique constitutive de la fibre contenant de 0,2 à 15 % en poids d'au moins un agent améliorant la caractéristique de glissement de la fibre et réduisant sa mouillabilité à l'eau et/ou aux solvants.

Dans un mode préféré de réalisation, l'agent de glissement est choisi dans le groupe formé par le polytétrafluoroéthylène, le nitrure de bore, le bi-sulfure de molybdène, les graphites, le fullérène et le talc. La section de la fibre peut être quelconque, en particulier allongée, circulaire, polygonale, cruciforme, annulaire ou en forme de U ; la fibre peut également comporter au moins un canal capillaire de forme linéaire droite ou ondulée et dont la section peut ne pas être symétrique. La matière plastique constitutive de la fibre est avantageusement choisie dans le groupe formé par les polyamides, les polyesters, les polymères à blocs de polyéther et polyamide et le polytétrafluoroéthylène. Lorsque la fibre est constituée d'un polyamide, on peut notamment utiliser les polyamides 6, 6-6, 6-10, 6-12 ou 11. L'extrémité de la fibre peut être traitée, par exemple par meulage, ou à chaud.

Selon une première variante, l'applicateur selon l'invention constitue un pinceau, dont les poils sont sensiblement parallèles et portés par un manche : c'est le cas, notamment, pour un applicateur de vernis à ongles. Selon une deuxième variante, l'applicateur selon l'invention constitue une brosse à cheveux, dont les poils sont implantés par touffes sur un support tel qu'une platine. Selon une troisième variante, l'applicateur selon l'invention constitue une brosse, dont les poils sont serrés par leur zone centrale dans une âme, les poils ayant approximativement une direction radiale par rapport à l'âme ; dans cette variante, l'âme peut être constituée d'un fil métallique torsadé de 0,3 à 0,9 mm de diamètre, les poils de la brosse étant bloqués dans les torsades de l'âme : c'est le cas, notamment, pour une brosse à mascara.

Dans un applicateur selon l'invention, il est possible qu'une partie seulement des poils soit constituée de fibres comme définies ci-avant. Les fibres ayant des caractéristiques améliorées de glissement, peuvent être ou bien mélangées statistiquement avec des fibres de type classique, de même section que la section des fibres à caractéristiques améliorées de glissement ou de section différente, ou bien, au contraire, localisées sur certaines zones de l'applicateur. Par exemple, dans le cas d'un pinceau pour vernis à ongles, la partie centrale du pinceau peut être constituée par des fibres de type classique alors que la partie périphérique est constituée de fibres à caractéristique de glissement élevée.

On a constaté que l'utilisation des fibres définies ci-avant pour la réalisation d'applicateurs cosmétiques présentait des avantages très significatifs. En premier lieu, le produit se répartit mieux sur les poils de l'applicateur, ce qui permet d'utiliser des poils de diamètre plus important, d'une part, et d'augmenter la rapidité d'application du produit sur le support, d'autre part. En outre, le produit a plus tendance à rester sur le support que sur les poils de l'applicateur, ce qui permet de réaliser une distribution en couche plus importante. Dans le cas particulier des brosses à mascara, notamment du type spiralé, on sait que les réservoirs de mascara comportent des diaphragmes servant à l'essorage de la brosse à chaque fois qu'on l'extrait du réservoir ; on a constaté qu'avec les fibres définies ci-avant, l'essorage répartissait parfaitement le produit sur les poils de la brosse et qu'en outre, la brosse était moins encrassée et donc moins contaminée, étant donné que le produit glisse le long des poils à chaque application et se renouvelle régulièrement au lieu de former des résidus le long des poils. On a constaté également que l'application du mascara sur les cils s'effectue de façon plus douce et donne naissance à un film plus régulier.

Dans le cas des pinceaux pour vernis à ongles ou pour "eye-liner", on a constaté que l'utilisation des fibres définies ci-avant permettait une répartition rapide et homogène du produit même si les poils du pinceau ont un diamètre plus important qu'habituellement. La couche déposée sur le support est généralement plus épaisse qu'avec les applicateurs de l'état de la technique.

Pour mieux faire comprendre l'objet de l'invention, on va en décrire maintenant, à titre d'exemples purement illustratifs et non limitatifs, trois modes de mise en oeuvre.

### EXEMPLE 1 :

On réalise une brosse spiralée destinée au maquillage des cils au moyen d'un mascara liquide constitué d'une composition aqueuse ayant une viscosité de 90 poises (9 Pa.s). Les poils de la brosse sont constitués par des fibres en polyamide "nylon 6-10" comportant 8 % en poids de nitrure de bore (BN)₆.

La brosse est constituée d'une âme en fil de fer torsadé ayant un diamètre de 0,7 mm, les torsades de l'âme retenant par leur zone centrale environ 500 poils qui sont uniformément répartis en 17 spires correspondant aux torsades de l'âme. La brosse a une forme cylindrique de 26 mm de longueur et de 6,5 mm de diamètre. Les poils de la brosse ont un diamètre de 0,15 mm et leur section est une section circulaire pleine. On constate que, sur une telle brosse, l'effet de spire est assez peu marqué, ce qui permet, de façon connue, d'obtenir un maquillage de bonne qualité.

On constate que l'utilisation des fibres contenant du nitrure de bore comme ci-dessus indiqué permet d'améliorer de façon sensible la douceur du maquillage, son homogénéité et sa rapidité. En outre, après un nombre donné d'applications, la brosse est moins encrassée au voisinage de l'âme que dans le cas d'une brosse de construction identique réalisée avec des poils constitués par des tronçons de fibres ayant les mêmes caractéristiques, à ceci près qu'elles ne contiennent pas de nitrure de bore.

### EXEMPLE 2 :

On réalise des fibres en polyester contenant 10 % en poids de téflon. Ces fibres ont une section droite cruciforme contenue dans une enveloppe circulaire ayant un diamètre de 0,15 mm.

Au moyen de ces fibres, on réalise un pinceau constitué de poils parallèles ayant une longueur de 17 mm. Ce pinceau comporte 150 poils.

On utilise le pinceau avec un vernis à ongles ayant une viscosité de 4 poises (0,4 Pa.s). On constate que la couche de vernis à ongles obtenue sur un ongle est parfaitement répartie et plus épaisse qu'avec les pinceaux de l'état de la technique.

### EXEMPLE 3 :

On réalise des fibres en polymère à blocs de polyéther et polyamide contenant 6 % en poids de bisulfure de molybdène. Ces fibres ont une section droite circulaire et comportent une rainure capillaire longitudinale. Le diamètre de la section droite est d'environ 0,3 mm ; la rainure capillaire a, sur la périphérie de la fibre, une largeur d'environ 0,06 mm et cette rainure a une profondeur d'environ 0,06 mm.

Les fibres ci-dessus définies sont utilisées pour réaliser les poils d'une brosse pour cheveux. Chaque poil a une longueur de 35 mm au dessus de la platine, qui constitue le support. Les poils sont implantés par touffes de 10 poils, le maintien en position des poils étant effectué, de façon connue, en recourbant en U des tronçons de fibres de longueur double et en enfonçant les touffes dans un logement au moyen d'un arrêtoir inséré à force.

On utilise une telle brosse pour étaler sur la chevelure d'un sujet un produit de traitement ayant une viscosité de 3 poises (0,3 Pa.s). On constate que l'enduction de la chevelure s'effectue de façon plus régulière qu'avec une brosse de l'état technique et que le brossage des cheveux est plus agréable pour le sujet traité.

Il est bien entendu que les modes de réalisation ci-dessus décrits ne sont aucunement limitatifs et pourront donner lieu à toute modification désirable, sans sortir pour cela du cadre de l'invention, telle que définie par les revendications.

## Revendications

1. Applicateur de produit liquide comportant une pluralité de poils reliés mécaniquement à un même élément, applicateur dont la manoeuvre permet la répartition du produit en couche sur un support, caractérisé par le fait qu'au moins une partie des poils est constituée de tronçons d'une fibre monofilament en matière plastique ayant une section droite quelconque, dont le cercle circonscrit a un diamètre compris entre 0,03 et 0,40 mm, la matière plastique constitutive de la fibre contenant de 0,2 à 15 % en poids d'au moins un agent améliorant la caractéristique de glissement de la fibre et réduisant sa mouillabilité à l'eau et/ou aux solvants.

2. Applicateur selon la revendication 1, caractérisé par le fait que l'agent de glissement est choisi dans le groupe formé par le polytétrafluoroéthylène, le nitrure de bore, le bi-sulfure de molybdène, les graphites, le fullérène et le talc.

3. Applicateur selon l'une des revendications 1 ou 2, caractérisé par le fait que la section du poil est allongée, circulaire, polygonale, cruciforme, annulaire ou en forme de U.

4. Applicateur selon l'une des revendications 1 à 3, caractérisé par le fait que la fibre comporte au moins un canal capillaire de forme linéaire droite ou ondulée, la section du canal capillaire étant symétrique ou non symétrique.

5. Applicateur selon l'une des revendications 1 à 4, caractérisé par le fait que la matière constitutive de la fibre est choisie dans le groupe formé par les polyamides 6, 6-6, 6-10, 6-12 et 11.

6. Applicateur selon l'une des revendications 1 à 5, caractérisé par le fait qu'il constitue un pinceau, dont les poils sont sensiblement parallèles et portés par un manche.

7. Applicateur selon la revendication 6, caractérisé par le fait qu'il constitue une brosse à cheveux, dont les poils sont implantés par touffes sur un support.

8. Applicateur selon l'une des revendications 1 à 5, caractérisé par le fait qu'il constitue une brosse, dont les poils sont serrés par leur zone centrale dans une âme, les poils ayant approximativement une direction radiale par rapport à cette âme.

9. Applicateur selon la revendication 8, caractérisé par le fait que l'âme est constituée d'un fil métallique torsadé de 0,3 à 0,9 mm de diamètre, les poils de la brosse étant bloqués dans les torsades de l'âme.

10. Applicateur selon l'une des revendications 1 à 9, dans lequel une partie seulement des poils est constituée par des poils tels que définis à l'une quelconque des revendications 1 à 5, caractérisé par le fait que l'autre partie des poils est constituée par des poils classiques de section différente de celle des poils selon l'une des revendications 1 à 5.

11. Applicateur selon l'une des revendications 1 à 9, dans lequel une partie seulement des poils est constituée par des poils tels que définis à l'une quelconque des revendications 1 à 5, caractérisé par le fait que lesdits poils sont localisés sur certaines zones de l'applicateur.

## Claims

1. Applicator for liquid product, comprising a plurality of hairs joined mechanically to the same single member, the manoeuvring of which applicator makes it possible to distribute the product as a layer on a substrate, characterized in that at least a proportion of the hairs consists of lengths of a monofilament fibre made of plastic which has any cross-section, the circumscribed circle of which has a diameter of between 0.03 and 0.40 mm, the plastic of which the fibre consists containing from 0.2 to 15 % by weight of at least one agent improving the slip characteristic of the fibre and reducing its wettability by water and/or by solvents.

2. Applicator according to claim 1, characterized in that the slip agent is chosen from the group consisting of polytetrafluoroethylene, boron nitride, molybdenum disulphide, graphites, fullerene and talc.

3. Applicator according to either of claims 1 and 2, characterized in that the section of the hair is elongate, circular, polygonal, cruciform, annular or U-shaped.

4. Applicator according to one of claims 1 to 3, characterized in that the fibre comprises at least one capillary channel of straight or undulating linear shape, the section of the capillary channel being symmetrical or nonsymmetrical.

5. Applicator according to one of claims 1 to 4, characterized in that the constituent matter of the fibre is chosen from the group consisting of polyamides 6, 6-6, 6-10, 6-12 and 11.

6. Applicator according to one of claims 1 to 5, characterized in that it forms a paintbrush in which the hairs are substantially parallel and carried by a handle.

7. Applicator according to claim 6, characterized in that it forms a hairbrush in which the hairs are implanted in tufts onto a support.

8. Applicator according to one of claims 1 to 5, characterized in that it forms a brush in which the hairs are clasped via their central region in a core, the hairs having approximately one radial direction in relation to this core.

9. Applicator according to claim 8, characterized in that the core consists of a twisted metal wire from 0.3 to 0.9 mm in diameter, the hairs of the brush being locked into the twists of the core.

10. Applicator according to one of claims 1 to 9, in which only a proportion of the hairs consists of hairs as defined in any one of claims 1 to 5, characterized in that the other proportion of the hairs consists of conventional hairs of section which differs from that of the hairs according to one of claims 1 to 5.

11. Applicator according to one of claims 1 to 9, in which only a proportion of the hairs consists of hairs as defined in any one of claims 1 to 5, characterized in that the said hairs are localized in certain areas of the applicator.

## Patentansprüche

1. Auftragorgan für flüssiges Produkt, das eine Vielzahl von mit einem gemeinsamen Element mechanisch verbundenen Borsten aufweist und dessen Betätigung die Verteilung des Produkts in einer Schicht auf einen Träger gestattet, dadurch gekennzeichnet, daß mindestens ein Teil der Borsten aus Stücken einer monofilen Kunststoffaser besteht, die einen beliebigen Querschnitt besitzt, dessen eingeschriebener Kreis einen Durchmesser von 0,03 bis 0,40 mm hat, wobei der die Faser bildende Kunststoff 0,2 bis 15 Gew.-% mindestens eines Mittels enthält, das die Gleiteigenschaft der Faser verbessert und ihre Benetzbarkeit gegenüber Wasser und/oder Lösungsmitteln verringert.

2. Auftragorgan nach Anspruch 1, dadurch gekennzeichnet, daß das Gleitmittel aus der Gruppe ausgewählt ist, die aus Polytetrafluorethylen, Bornitrid, Molybdändisulfid, Graphiten, Fulleren und Talk besteht.

3. Auftragorgan nach einem der Ansprüche 1 oder 2, dadurch gekennzeichnet, daß der Querschnitt der Borste langgestreckt, kreisförmig, polygonal, kreuzförmig, ringförmig oder U-förmig ist.

4. Auftragorgan nach einem der Ansprüche 1 bis 3, dadurch gekennzeichnet, daß die Faser mindestens einen Kapillarkanal von gerader oder gewellter linearer Form aufweist, dessen Querschnitt symmetrisch oder nichtsymmetrisch ist.

5. Auftragorgan nach einem der Ansprüche 1 bis 4, dadurch gekennzeichnet, daß der die Faser bildende Werkstoff aus der von den Polyamiden 6, 6-6, 6-10, 6-12 und 11 gebildeten Gruppe ausgewählt ist.

6. Auftragorgan nach einem der Ansprüche 1 bis 5, dadurch gekennzeichnet, daß es einen Pinsel bildet, dessen Borsten im wesentlichen parallel sind und von einem Stiel getragen werden.

7. Auftragorgan nach Anspruch 6, dadurch gekennzeichnet, daß es eine Haarbürste bildet, deren Borsten auf einem Träger in Büscheln implantiert sind.

8. Auftragorgan nach einem der Ansprüche 1 bis 5, dadurch gekennzeichnet, daß es eine Bürste bildet, deren Borsten mit ihrem zentralen Bereich in einem Kern festgeklemmt sind, wobei die Borsten bezüglich dieses Kerns eine annähernd radiale Richtung haben.

9. Auftragorgan nach Anspruch 8, dadurch gekennzeichnet, daß der Kern aus einem verdrillten Metalldraht mit einem Durchmesser von 0,3 bis 0,9 mm besteht, wobei die Borsten der Bürste in den Verdrillungen des Kerns blockiert sind.

10. Auftragorgan nach einem der Ansprüche 1 bis 9, in dem nur ein Teil der Borsten aus Borsten nach einem der Ansprüche 1 bis 5 besteht, dadurch gekennzeichnet, daß der andere Teil der Borsten aus herkömmlichen Borsten besteht, die einen anderen Querschnitt als die Borsten nach den Ansprüchen 1 bis 5 haben.

11. Auftragorgan nach einem der Ansprüche 1 bis 9, in dem nur ein Teil der Borsten aus Borsten nach einem der Ansprüche 1 bis 5 besteht, dadurch gekennzeichnet, daß diese Borsten auf gewisse Bereiche des Auftragorgans lokalisiert sind.
